# EUROPÄISCHE PATENTSCHRIFT

(11) **EP 0 022 980 B1**
(45) Veröffentlichungstag und Bekanntmachung des Hinweises auf die Patenterteilung: **04.09.1985**
(21) Anmeldenummer: 80103900.9
(22) Anmeldetag: 09.07.1980
(51) Int. Cl.: C22C 1/10, C22C 1/04, H01H 1/02

(54) **Verfahren zur Herstellung von Silberpulver**
Process for manufacturing silver powder
Procédé pour la fabrication de poudre d'argent

(30) Priorität: 21.07.1979 DE 2929630
(43) Veröffentlichungstag der Anmeldung: 28.01.1981
(73) Patentinhaber: DORNIER SYSTEM GmbH, D-7990 Friedrichshafen 1 (DE); INOVAN-Stroebe KG, D-7534 Birkenfeld (DE)
(72) Erfinder: Schmidberger, Rainer, Dr. Dipl.-Phys., D-7778 Markdorf (DE); Keil, Albert, Prof. Dr.phil.nat., D-7530 Pforzheim (DE)
(74) Vertreter: Landsmann, Ralf, Dipl.-Ing.

## Beschreibung

Die Erfindung betrifft ein Verfahren zur Herstellung von Silberpulver, in dem eine oxidische Phase dispergiert ist.

Werkstoffe für elektrische Schaltkontakte sollen neben hoher elektrischer Leitfähigkeit eine geringe Schweissneigung und eine hohe Abbrandfestigkeit der Kontakte aufweisen. Schweissneigung und Abbrandfestigkeit von Silberkontakten können durch Zusätze von oxidischen Phasen oder durch Zusätze einer nicht im Silber löslichen metallischen Phase (z.B. Ni) wesentlich verbessert werden.

Der Mengenanteil derartiger Zusätze wie z. B. Cadmiumoxid beträgt bis zu 15 Gew%. Funkenlöschverhalten bzw. Abbrandfestigkeit beim Abschalten des Stromes werden durch Art und Menge sowie Verteilungsgrad der Zusätze bestimmt.

Neben Verbundwerkstoffen, die aus zwei Komponenten bestehen, werden auch Verbundwerkstoffe aus drei oder mehr Komponenten eingesetzt, wie z.B. Silber-Metall-Metalloxid oder Silber-Metalloxid (1)-Metalloxid (2).

Mechanische und elektrische Eigenschaften eines elektrischen Kontaktes werden darüberhinaus durch das Kristallgefüge bestimmt. Die gefügekennzeichnenden Parameter sind insbesondere die Korngrössenverteilung und die Porosität. Dazu kommt Homogenität und Feinheit der Fremdphasenverteilung bei mehrkomponentigen Kontaktwerkstoffen. Feinkörnigkeit und Homogenität der Fremdphasenverteilung bestimmen entscheidend das Kontaktverhalten.

Die Herstellung der erwähnten Verbundmateriallen ist mit üblichen Schmelzverfahren normalerweise nicht möglich, so dass pulvermetallurgische oder andere Herstellungsverfahren herangezogen werden müssen.

Eine Ausnahme bilden solche Werkstoffe, bei denen das oxidbildende Metall mit Silber legiert werden kann. Die Legierungsbildung erfolgt unter Sauerstoffausschluss, wodurch sich eine homogene Verteilung des oxidbildenden Metalls im Silber einstellt. Die oxidischen Ausscheidungen werden dann durch das Verfahren der inneren Oxidation erzeugt. Dieses Verfahren findet z.B. bei Silber-, Cadmiumoxid-Werkstoffen Anwendung.

Die pulvermetallurgische Herstellung heterogener Systeme erfolgt üblicherweise über eine innige Mischung der Einzelpulver mit anschliessendem Pressen und Sintern.

Die Herstellung der einzelnen Metallpulver erfolgt z.B. durch Mahlen im festen Zustand oder durch Zerstäuben von Schmelzen. Darüberhinaus sind chemische und elektrolytische Verfahren zur Herstellung einkomponentiger Metallpulver bekannt.

So führt z.B. die thermische Zersetzung von Silbercarbonat zu feinkörnigem Silberpulver oder die Zersetzung von Nickelcabonyl bei erhöhter Temperatur zu dem bekannten Carbonyl-Nickelpulver.

Nasschemische Verfahren, wie die Fällung aus wässriger Lösung, werden bei Edelmetallen, wie Silber oder Gold, angewendet.

Ein weiteres Verfahren ist die Reduktion von Metallverbindungen, die z.B. auch zur Metallgewinnung aus natürlichen Erzen herangezogen wird.

Elektrolytisch können Metallpulver durch geeignete Wahl von Badzusammensetzung, Badtemperatur und Stromdichte sowie Konzentration des Elektrolyten hergestellt werden. Silberpulver lässt sich dabei mit hoher Reinheit herstellen.

Darüberhinaus ist die Verdüsung von Metallschmelzen oder homogenen Legierungsschmelzen zur Herstellung von Metallpulvern bekannt.

Alle oben genannten Verfahren eignen sich jedoch nicht zur direkten Herstellung von Metallpulvern mit oxidischen oder mit metallischen Fremdphasen. Gewisse Erfolge wurden durch die gemeinsame Fällung zweier Komponenten aus wässriger Lösung erzielt. So können z.B. Silber und Nickel aus einer Nitratlösung gemeinsam als Carbonate gefällt werden. Um daraus die heterogene Metallegierung herzustellen, ist jedoch ein weiterer thermischer Verfahrensschritt notwendig, bei dem die Carbonate thermisch zersetzt werden. Ausser diesem wirtschaftlichen Nachteil ergibt sich auch ein technischer Nachteil des Verfahrens dadurch, dass bei der thermischen Zersetzung der Carbonate die feinkörnigen Metallpulver zum Zusammensintern neigen, d. h. es findet bereits vor dem eigentlichen Sinterprozess eine Agglomeration statt.

Ein häufig in der Praxis für die Herstellung von Silber-Cadmiumoxid-Verbundmaterial angewandtes Verfahren ist das der inneren Oxidation. Die mittlere Korngrösse der Cadmiumoxidausscheidungen beträgt dabei 5 _{Jl}m mit Teilchengrössen zwischen 1 und 10 µm. Die im Interesse einer guten Funkenlöschung gewünschte homogene und feinkörnige Cadmiumoxidverteilung mit Partikelgrössen < 1 Jlm lässt sich mit diesem Verfahren nicht erreichen. Darüberhinaus ergibt sich eine Inhomogenität der Cadmiumoxidteilchengrössen als Funktion des Abstandes von der Phasengrenzfläche Legierung-Luft, die auf die Diffusion von Cadmium in Richtung zur Oberfläche zurückzuführen ist.

Alle pulvermetallurgischen Verfahren, bei denen von einkomponentigen Metallen bzw. Oxid ausgegangen wird, liefern wesentlich gröbere Ausscheidungen der zweiten Phase. Dies ist darauf zurückzuführen, dass entweder die Ausgangspartikelgrössen der Einzelpulver zu gross sind oder beim Mahl- und Mischvorgang die Agglomeration gleichartiger Teilchen nicht verhindert werden kann.

Aus der DE-OS 2 506 547 sind zwar Silber-Cadmiumoxid-Pulverpartikel mit Kugelform und etwa 0,9 Jlm Durchmesser bekannt, diese sind aber durch ein Fällungsverfahren hergestellt und weisen Kaliumverunreinigungen auf.

Bekannt ist aus dieser Literaturstelle ein zweites Verfahren zur Herstellung von pulverförmigen Materialien, wobei eine wässerige Lösung von Silbernitrat und einem anderen Metallnitrat in einer Reaktionszone mit einer Temperatur nur wenig oberhalb der Zerfallstemperatur der beteiligten Nitrate eingesprüht wird, d. h. zum Beispiel bei einer Temperatur von 550°C im Falle von Silber-und Cadmiumnitraten. Das dort durch thermischen Zerfall erzeugte Silber-Metalloxidpulver wird dann gekühlt und in üblicher Weise gesammelt.

Der Erfindung liegt die Aufgabe zugrunde, ein Verfahren zur Herstellung von Silberpulver anzugeben, das zur Herstellung von elektrischen Kontakten mit geringer Schweissneigung, guter Funkenlöschung und gutem Abbrandverhalten geeignet ist.

Die Aufgabe wird erfindungsgemäss durch ein Verfahren mit den in den Ansprüchen angegebenen Schritten gelöst.

Das Verfahren eignet sich zur Herstellung von Silberpulvern, die Cadmiumoxid als Ausscheidung mit einer Korngrösse <0,5pm enthalten, wobei zur Herstellung dieses Pulvers eine gemeinsame wässerige Lösung von Silber- und Cadmiumsalzen z.B. im Verhältnis 9:1 in einen heissen Reaktor zerstäubt wird und bei Temperaturen unterhalb des Schmelzpunktes der einzelnen Komponenten thermisch zersetzt wird. Die thermische Zersetzung erfolgt in einer oxidierenden Atmosphäre (Luft).

Bei dem erfindungsgemässen Verfahren erfolgt die Homogenisierung der Einzelkomponenten des Verbundwerkstoffes sehr effektiv in der flüssigen Phase. Beim Einsprühen der gemeinsamen Lösung in den heissen Reaktor verdampft das Lösungsmittel schlagartig unter Zurücklassung der festen Bestandteile, in denen die Homogenität der Elementverteilung aus der flüssigen Phase praktisch erhalten bleibt. Die Weiterreaktion dieser Feststoffpartikel mit dem umgebenden Gas im heissen Reaktor erfolgt durch Aufnahme von Sauerstoff in das entsprechende Metalloxid. Da nach der Verdampfung des Lösungsmittels keine schmelzflüssigen Phasen in den einzelnen Partikeln auftreten, erfolgt die Agglomeration einzelner Komponenten im Verbundmaterial nur durch relativ langsame Diffusionsprozesse. Die kurze Verweilzeit der Partikel in der heissen Reaktionszone (einige Sekunden) lässt ein Kornwachstum über den Bereich von 1 µm nicht zu.

Im Vergleich zu den konkurrierenden Fällungsverfahren bietet das erfindungsgemässe Verfahren den Vorteil, dass nach der eigentlichen Pulverherstellung keine weiteren Verfahrensschritte mehr notwendig sind. Im übrigen ist die Auswahl der herstellbaren Verbundpulver nicht dadurch begrenzt, dass ein gemeinsames Fällungsmittel für die enthaltenen Komponenten gefunden werden muss. Das erfindungsgemässe Verfahren eignet sich daher auch sehr gut zur Herstellung von mehr als zweikomponentigen Verbundwerkstoffen.

Darüberhinaus ist das Auswaschen von Fällungsmitteln nach der Pulverherstellung bei dem erfindungsgemässen Verfahren nicht notwendig.

### Beispiel 1:

Eine Lösung von 611,52 g Silbernitrat (AgN0₃) und 103,67 g Cadmiumnitrat (Cd (N0₃)₂ x 4 H₂0) in 4 Liter Wasser wird mit Hilfe pneumatischer Zweistoffdüsen in einen Rohrreaktor der Abmessungen 0,3 m 0, 1,5 m Länge eingesprüht, wobei die Wandtemperatur des Reaktors 9500C beträgt. Als Zerstäubergas wird Pressluft verwendet. Bei einem Durchsatz von 10 Liter Lösung pro Stunde und 10 m³ Luft pro Stunde wird 1 kg Silberpulver pro Stunde hergestellt. Die Grösse der entstandenen Silber-Cadmium-Oxidpulverpartikel liegt zwischen ca. 1 und 5 µm. Nach dem Sintern des Pulvers beträgt die Grösse der Cadmiumoxidausscheidungen im fertigen Formteil 0,2-0,5 µm.

### Beispiel 2:

Eine Mischung von 97 g Silber und 12 g Zinn in einer Mischung von Salpetersäure und Essigsäure wird auf ein Gesamtvolumen von 3,4 Liter mit Wasser verdünnt. Die Lösung wird unter denselben Bedingungen, wie in Beispiel 1 angeführt, im Reaktor zerstäubt und die entstandenen Pulverpartikel werden in einem Zentrifugalabscheider von den heissen Abgasen getrennt. Der Durchmesser der Silber-Zinn-Oxidpartikel beträgt ca. 1-3 ₁₁m, wobei im gesinterten Formteil die Abmessungen der Zinn-Oxidausscheidungen ca. 50 nm betragen.

## Patentansprüche

1. Verfahren zur Herstellung von Silberpulver der Zusammensetzung Silber-Metalloxid zur Verwendung bei elektrischen Kontakten mit guter Funkenlöschung, geringer Schweissneigung und geringem Abbrand, wobei das Metalloxid ein Oxid der Gruppe Cd, Sn, Zn, In, Mg, Gd, Pb, Mo, Ni oder W ist, bestehend aus folgenden Verfahrensschritten:
- Zerstäuben einer gemeinsamen wässerigen Lösung von Silber- und Metallsalzen in einem heissen Reaktor bei einer Wandtemperatur, die wesentlich über der Zerfallstemperatur der Salze, jedoch unterhalb der Schmelzpunkte der einzelnen Komponenten liegt, so dass das Lösungsmittel schlagartig verdampft, wodurch Pulver mit einer Partikelgrösse 1-10 µm mit Metalloxidausscheidungen < 0,5 µm entsteht.
- Trennung der entstandenen Pulverpartikel in einem Zentrifugalabscheider von den heissen Abgasen.

2. Verfahren nach Anspruch 1, dadurch gekennzeichnet, dass zur Herstellung von Ag/CdO-Pulver eine wässerige Lösung von Silbernitrat und Cadmiumnitrat verwendet wird.

3. Verfahren nach Anspruch 1, dadurch gekennzeichnet, dass zur Herstellung Ag/Sn0₂₇Pulver eine wässerige Lösung von in Salpetersäure und Essigsäure gelöstem Silber und Zinn verwendet wird.

4. Verfahren nach Anspruch 2 oder 3, dadurch gekennzeichnet, dass das Zerstäuben mit Hilfe pneumatischer Zweistoffdüsen erfolgt.

## Claims

1. Method for the production of silver powder with the compounds silver metal oxide for use with electric contacts with good spark extinction, little welding propensity and little melting loss, the metal oxide being an oxide of the Cd, Sn, Zn, In, Mg, Gd, Pb, Mo, Ni, or W group, consisting of the following procedural steps:
- spraying of mixed aqueous solution of silver and metal salts in a hot reactor at a wall- temperature, substantially above the temperature of disintergration of the salts but below the melting points of the individual compounds, so that the solvent evaporates abruptly producing thereby a powder with particles of the size 1-10 _{Jl}m with metal oxide deposits < 0,5 µm.
- separation of the produced powder particles from the hot waste-gas with a centrifugal separator.

2. Method according to claim 1, thereby characterized that an aqueous solution of silver nitrate and cadmium nitrate is used for the production of Ag/CdO-powder.

3. Method according to claim 1, thereby characterized that an aqueous solution of silver and tin dissolved in nitric acid and acetic acid is used for the production of Ag/SuO₂-powder.

4. Method according to claim 2 or 3, thereby characterized that the spraying occurs by pneumatic two-component nozzles.

## Revendications

1. Procédé de fabrication de poudre d'argent, de composition argent-oxyde métallique, pour l'utilisation sur des contacts électriques à bon effet pare-étincelles, à faible aptitude à la soudure et à faible usure, l'oxyde métallique étant un oxyde du groupe Cd, Sn, Zn, ln, Mg, Gd, Pb, Mo, Ni ou W, constitué par les étapes suivantes:
- pulvérisation d'une solution aqueuse commune de sels d'argent et métalliques dans un réacteur chaud à une température de paroi sensiblement supérieure à la température de décomposition des sels, mais inférieure aux points de fusion des divers composants, de telle sorte que le solvant s'évapore instantanément, ce qui a pour effet de produire une poudre dont les particules ont une dimension égale à 1 à 10 µm et les précipités d'oxydes métalliques une dimension inférieure à 0,5 µm.
-séparation des particules de poudre produites des gaz d'échappement chauds à l'intérieur d'un séparateur centrifuge.

2. Procédé selon la revendication 1, caractérisé par le fait que pour la fabrication de poudre Ag/ CdO, on utilise une solution aqueuse de nitrate d'argent et de nitrate de cadmium.

3. Procédé selon la revendication 1, caractérisé par le fait que pour la fabrication de poudre Ag/ Sn0₂, on utilise une solution aqueuse d'argent et d'étain dissous dans de l'acide nitrique et de l'acide acétique.

4. Procédé selon la revendication 2 ou 3, caractérisé par le fait que la pulvérisation s'effectue au moyen de gicleurs pneumatiques à deux constituants.
